# EUROPÄISCHE PATENTSCHRIFT

(11) **EP 0 602 134 B1**
(45) Veröffentlichungstag und Bekanntmachung des Hinweises auf die Patenterteilung: **15.02.1995**
(21) Anmeldenummer: 92918928.0
(22) Anmeldetag: 04.09.1992
(51) Int. Cl.: B28B 1/52, B28B 5/02

(54) **VERFAHREN ZUR HERSTELLUNG VON GIPSFASERPLATTEN NACH EINEM HALBTROCKENVERFAHREN UND ANLAGE ZUR DURCHFÜHRUNG DES VERFAHRENS**
PROCESS AND PLANT FOR PRODUCING STAFF SLABS BY A MIXED METHOD
PROCEDE ET INSTALLATION POUR PRODUIRE DES PLAQUES DE STAFF PAR UN PROCEDE MIXTE

(30) Priorität: 05.09.1991 DE 4129466
(43) Veröffentlichungstag der Anmeldung: 22.06.1994
(73) Patentinhaber: BABCOCK-BSH AKTIENGESELLSCHAFT, 47829 Krefeld (DE)
(72) Erfinder: BOLD, Jörg, D-67657 Kaiserslautern (DE)
(74) Vertreter: Frese-Göddeke, Beate, Dr.
(86) Internationale Anmeldenummer: EP9202055
(87) Internationale Veröffentlichungsnummer: WO9304830

(56) Entgegenhaltungen:
- EP-A- 0 415 184
- CH-A- 239 713
- DE-A- 2 103 931
- DE-A- 4 009 883
- DE-A- 4 025 797

## Beschreibung

Die Erfindung betrifft ein Verfahren und eine Vorrichtung gemäß den Oberbegriffen der Ansprüche 1 und 7.

Zur Herstellung von Gipsfaserplatten nach einem Streuverfahren wird eine Mischung aus Bindemittel, Verstärkungsmaterialien und ggfs. Füllstoffen, meist, in mehreren Lagen auf ein sich kontinuierlich unter Streuvorrichtungen fortbewegendes Formband gestreut und anschließend in einer Presse verdichtet. Als Bindemittel wird Gips oder Gipsmischungen, z.B. aus Halbhydrat, Dihydrat, Zement und Additiven, wie Abbindebeschleuniger und/oder Verzögerer, als Verstärkungsmittel Fasern, z.B. aus Altpapier, und als Füllstoffe, z.B. Perlite eingesetzt. Die Additive können auch zunächst dem Wasser und mit den Wasser der Mischung zugegeben werden.

Im Laufe dieser Verfahrensschritte muß dem Gips das zum Abbinden notwendige Wasser zugeführt werden. Es hat sich herausgestellt, daß dies eine der schwierigsten Aufgaben im gesamten Prozeß ist.

In einem aus der DE-A-27 51 466 und der DE-A-27 51 473 bekannten Verfahren wird die Mischung trocken gestreut und vor der Presse von oben beregnet, wobei die Wasseraufnahme durch unter dem permeablen Trägerband angreifendes Vakuum unterstützt wird. Die gestreute Schicht nimmt dabei einen Uberschuß an Wasser auf, der anschließend in der Presse ausgepreßt wird.

Die mit diesem vorgehen verbundenen Nachteile sind z.B. die Notwendigkeit einer Entwässerungspresse, der Anfall von ausgepreßten Wasser mit suspendiertem Gips sowie eine hohe, in der gepreßten Platte verbleibende, auszutrocknende Restfeuchte.

Bei einem z.B. aus der EP-A-0 153 588 bekannten, sogenannten, Halbtrockenverfahren wird dagegen nur soviel Wasser zugeführt, wie die Trockenmasse aus Gips, Fasern und ggfs. Füllstoffen aufnehmen kann, d.h. soviel Wasser, daß beim Pressen der Schicht kein Wasser mehr ausgepreßt wird.

Wie aus der EP-A-0 153 588 bekannt, wird dabei das Wasser in zwei Teilmengen zugeführt. Die erste Teilmenge des Wassers wird bei der Herstellung der streufähigen Mischung mit einer trockenen Mischung aus Gips und Fasern zugeführt. Die zweite Teilmenge des Wassers wird auf die einzelnen Lagen der gestreuten Schicht direkt nach dem Streuen der Lagen gesprüht. Anschließend wird die gestreute und befeuchtete Schicht in einer Vorpresse vorverdichtet und in einer Hauptpresse auf Endmaß verdichtet.

Zur Verbesserung dieses Verfahrens ist aus der DE-A-38 01 315 bekannt, beim Verdichten zur Entlüftung ein oberes Siebband in den Pressen mitlaufen zu lassen. Desweiteren ist aus der DE-C-39 06 009 bekannt, die erste Teilmenge des Wassers über befeuchtete und gemahlene Papierfasern zuzuführen. Dadurch kann ein Mischer zur Herstellung der trockenen Mischung eingespart werden. Die streufähige Mischung wird dabei durch Mischen von Gips und den mit der ersten Teilmenge des Wassers versehenen Fasern hergestellt.

Bei diesem verfahren muß jedoch immer eine beträchtliche Menge Wasser, die zweite Teilmenge des Wassers, aufgesprüht werden. Das Besprühen der gestreuten Schicht, bzw. der einzelnen Lagen hat einige Nachteile.

Das lockere, gestreute Material kann das aufgesprühte Wasser nicht so gut aufnehmen. Dadurch entstehen in den Lagen obere Bereiche mit Wasserüberschuß und entsprechend untere Bereiche mit weniger Wasser, d.h. die Befeuchtung durch dieses Besprühen ist ungleichmäßig. Ein Ausgleich der Befeuchtung findet erst beim verdichten in den Pressen statt.

Da Wasserüberschuß in den vorliegenden Konzentrationen beschleunigend auf das Abbinden des Gipses wirkt, führt die ungleichmäßige Befeuchtung zu unterschiedlich schnellem Abbinden in der gestreuten, befeuchteten Schicht.

Es besteht auch die Gefahr, daß insbesondere die Unterseite der ersten Lage zu wenig Wasser zum vollständigen Abbinden des Gipses erhält.

Ein weiterer Nachteil ist, daß zwischen den Streuvorrichtungen Vorrichtungen zum Besprühen der Lagen angeordnet sind. Neben dem nachteiligen Platzbedarf der Sprühvorrichtungen führt diese Anordnung dazu, daß die verschiedenen Lagen der Schicht bis zu den Pressen unterschiedliche Strecken zurücklegen und damit zu unterschiedlichen Zeiten befeuchtet werden. Dies hat einen unterschiedlichen Beginn des Abbindens des Gipses in den verschiedenen Lagen zur Folge.

Ebenso wie das unterschiedlich schnelle Abbinden durch ungleichmäßige Befeuchtung in einer Lage führt der unterschiedliche Abbindebeginn in den verschiedenen Lagen zu durch ungleichmäßiges Abbinden verursachten Schwachstellen in den fertigen Platten. Die Führung des Herstellungsprozesses wird erschwert, zumal es keine Möglichkeit gibt, den Abbindevorgang in der gestreuten, befeuchteten Schicht zu beobachten und nachzusteuern.

Aus der DE-A-40 25 797 ist ein gattungsgemäßes verfahren, bei dem ein Teil der zweiten Teilmenge des Wassers nach dem Verdichten durch Vor- und Hauptpresse zugeführt wird und eine entsprechende, gattungsgemäße Anlage bekannt. Das Wasser wird dabei durch Besprühen zunächst der Unterseite der Platte und anschließend der Oberseite aufgegeben. Anschließend wird die nachbefeuchtete Platte mit einem Preßdruck, der höchstens so hoch ist wie der der Hauptpresse, nachverdichtet.

Dabei wird eine zusätzliche Presse benötigt. Außerdem kann einer verdichteten Platte nur ein geringer Anteil der zweiten Teilmenge des Wassers beim Nachbefeuchten zugeführt werden. Ein Besprühen der gestreuten Lagen mit der damit verbundenen ungleichmäßigen Befeuchtung bleibt weiterhin notwendig.

Aufgabe der Erfindung ist es, ein Verfahren gemäß dem Oberbegriff des Anspruchs 1, das eine gleichmäßigere Befeuchtung mit möglichst geringem Aufwand ermöglicht, und eine entsprechende Vorrichtung gemäß dem Oberbegriff des Anspruchs 7 zu entwickeln.

Diese Aufgabe ist durch die kennzeichnenden Merkmale der Ansprüche 1 und 7 gelöst.

Bei einem erfindungsgemäßen Verfahren wird die gestreute Schicht vor dem Befeuchten mit der zweiten Teilmenge Wasser auf 110 bis 180 % der Plattendicke, d.h. des Endmaßes der Platten, vorverdichtet. Während des Vorverdichtens oder direkt anschliessend werden hintereinander beide Seiten der Schicht befeuchtet. Erst nach dem Befeuchten mit der gesamten zweiten Teilmenge des Wassers wird die vorverdichtete Schicht auf Plattendicke verdichtet.

Durch das Vorverdichten auf 110 bis 180 % wird eine Schicht hergestellt, die wesentlich besser als die gestreute Schicht aber auch als die bereits auf Plattendicke verdichtete Schicht Wasser aufnehmen kann. Eine besonders gleichmäßige Befeuchtung über die Schichthöhe erzielt man bei einem Vorverdichten auf 110 bis 150 % der Plattendicke.

Besonders nasse oder trockene Bereiche in der gestreuten Schicht und damit Bereich, in denen das Abbinden des Gipses durch Wasserüberschuß beschleunigt und durch zu wenig Wasser verzögert wird, werden vermieden.

Da außerdem das Befeuchten der beiden Seiten der Schicht direkt hintereinander erfolgt, d.h. das Abbinden in der Schicht in etwa zur gleichen Zeit beginnt, wird mit dem erfindungsgemäßen Verfahren ein wesentlich gleichmäßigeres Abbinden erzielt. Das führt zu einer verbesserten Plattenqualität, insbesondere zu höheren Festigkeiten.

Bei dem erfindungsgemäßen Verfahren ist ein Besprühen der einzelnen Lagen direkt nach dem Streuen nicht mehr notwendig. Die nun in der oder anschließend an die Vorpresse zum Vorverdichten angeordneten Befeuchtungsvorrichtungen werden nicht durch aufgewirbeltes Streugut verschmutzt.

Außerdem werden Befeuchtungsvorrichtungen zwischen den Streuvorrichtungen und eine Nachpresse überflüssig. Man erhalt mit dem erfindungsgemäßen Verfahren bei geringerem apparativen Aufwand eine verbesserte Qualität der Platten.

Gemäß Anspruch 2 wird insgesamt eine Wassermenge von 35 bis 45 % der Trockenmasse zugeführt. Diese gesamte Wassermenge, die etwa dem 2- bis 3-Fachen der zum Abbinden des Gipses stöchiometrischen Wassermenge entspricht, ermöglicht eine gleichmäßige Befeuchtung der vorverdichteten Schicht ohne daß beim Verdichten auf Plattendicke Wasser ausgepreßt wird.

Da auch Fasern und ggfs. Füllstoffe Wasser aufnehmen, wird mehr als die stöchiometrische Wassermenge benötigt, um ein vollständiges Abbinden des Gipses sicherzustellen. Eine zu streuende Mischung mit einer Wassermenge von 15 bis 27 % der Trockenmasse enthält einerseits einen hohen Anteil der gesamten zuzufuhrenden Wassermenge und ist andererseits noch gut streufähig. Eine größere Wassermenge würde zu Granulation oder Klumpenbildung der Mischung führen. Mischungen mit einer Wassermenge von 18 bis 24 % der Trockenmasse sind besonders geeignet, insbesondere sind sie gut streufähig.

Bei der in Anspruch 3 beschriebenen Verfahrensvariante wird während des Vorverdichtens die Oberseite der Schicht und nach dem Vorverdichten die Unterseite befeuchtet. Das Befeuchten wahrend des Vorverdichtens führt zu einer besonders guten Wasseraufnahme der Schicht. Die Wasseraufnahme kann durch abwechselndes verdichten und Befeuchten, z.B. mit Hilfe einer Rollenpresse und zwischen den Walzen der Rollenpresse angeordneten Befeuchtungsvorrichtungen, weiter verbessert werden. Dabei verursacht das Zurückfedern der Schicht nach dem Verdichten und während des Befeuchtens einen Saugeffekt, der die Wasseraufnahme der Schicht unterstützt.

Bei einer weiteren Verfahrensvariante erfolgt das Befeuchten einer oder beider Seiten der Schicht durch Besprühen. Eine Regelung der zugeführten Wassermenge durch Differenzmessung der zugeführten und der aufgefangenen, ablaufenden Wassermenge gemäß Anspruch 4 ermöglicht eine genaue Dosierung der zugeführten Wassermenge. Dies ist insbesondere beim Besprühen der Unterseite der Schicht von Vorteil, da von der Unterseite leicht Wasser abtropfen kann.

Die Unterseite der Schicht kann gemaß Anspruch 5 auch durch Führen der vorverdichteten Schicht durch ein Wasserbad befeuchtet werden. Die vorverdichtete Schicht wird dabei so durch das Wasserbad geführt, daß nur die Unterseite der Schicht benetzt wird. Dazu muß, z.B. durch ein Siebband mit wasserundurchlässigen, hochgezogenen Rändern verhindert werden, daß an den beiden Rändern der Schicht Wasser in die Schicht eindringt und auf die Oberfläche der Schicht fließt. Dem Wasserbad wird dosiert die Wassermenge zur Befeuchtung der Unterseite der Schicht zugeführt.

Dabei wird ein selbstregulierender Mechanismus der Wasseraufnahme der Schicht ausgenutzt. Die Schicht wird in kleinem Winkel in das Wasserbad und wieder zurückgeführt. Ihre Wasseraufnahme wächst stetig mit der benetzten Flache und damit mit zunehmender Höhe des Wasserstandes.

Wird dem Wasserbad eine dosierte Menge Wasser zugeführt, dann stellt sich ein Wasserstand ein, bei dem sich diese Zufuhr und die Abnahme durch die Schicht im Gleichgewicht befinden. Die Schicht nimmt immer die zugeführte Wassermenge auf, unabhängig wie diese Wasseraufnahme im Detail vor sich geht.

Dadurch, daß dickere Partien der Schicht dabei langer dem Wasser ausgesetzt sind und deshalb mehr Wasser aufnehmen, wird auch bei leicht schwankender Dicke der Schicht das Material gleichmäßig befeuchtet.

Dabei gemäß Anspruch 6 auf der Oberseite der Schicht in mindestens einer Zone Unterdruck oder Oberdruck anzulegen, verbessert die gleichmäßige Befeuchtung der Schicht von unten. Vorzugsweise wird in der ersten Zone Unterdruck angelegt, um die in den Poren der Schicht und der Siebbänder befindliche Luft zu entfernen. Bei mehreren Zonen wird anschließend bevorzugt abwechselnd Über- und Unterdruck angelegt.

Die Anlage gemäß Anspruch 7 ist besonders zur Durchführung des Verfahrens nach Anspruch 1, die Anlage gemaß Anspruch 8 besonders zur Durchführung des Verfahrens nach Anspruch 3 und die Anlage gemäß Anspruch 9 besonders zur Durchführung des Verfahrens nach Anspruch 5 geeignet.

Die Anlagen gemaß des Anspruchs 10 und des Anspruchs 11 sind besonders zur Durchführung des Verfahrens nach Anspruch 6 geeignet. Zusätzlich die Unterseiten der Kasten so auszubilden oder die Führungswalzen so anzuordnen, daß sie eine in Förderrichtung konkave Gleitfläche bilden, ermöglicht eine gute Führung der Schicht durch die Wanne.

Eine große Tiefe der Wanne und Leitvorrichtungen gemäß Anspruch 12 verhindern in der Wanne Turbulenzen, die aufgrund der durch die Wanne geführten Schicht entstehen konnten.

Die Erfindung wird anhand einiger in der Zeichnung schematisch dargestellter Beispiele weiter erläutert.

Figur 1 zeigt eine Anlage des Standes der Technik.

In den Figuren 2, 3, 4 und 5 sind die erfindungsgemäßen Beispiele 1, 2, 3 und 4 dargestellt.

Figur 6 zeigt eine Wanne zur Befeuchtung der Unterseite der Schicht des Beispiels 4, Figur 7 einen vertikalen Schnitt A-A senkrecht zur Förderrichtung der Wanne und Figur 8 einen vergrößerten Ausschnitt der Figur 7.

### Stand der Technik

Eine bekannte Anlage zur Herstellung von Gipsfaserplatten nach einem Halbtrockenverfahren weist Vorratsvorrichtungen für Wasser, ggfs. Additive, Gips, Fasern und ggfs. Füllstoffe auf. In die Vorratsvorrichtung für Fasern mündet eine von einem Papierbehälter über eine Mahlvorrichtung führende Fördervorrichtung. Ausgehend von der Vorratsvorrichtung für Fasern und für Gips münden Leitungen in einen Trockenmischer.

Die Anlage weist zwei Mischer 1a, 1b auf, zu denen jeweils eine Leitung von der Vorratsvorrichtung für Wasser und dem Trockenmischer über eine Dosiervorrichtung führt. Ggfs. führt eine weitere Leitung von der Vorratsvorrichtung für Füllstoffe über eine Dosiervorrichtung zum zweiten Mischer 1b. Die Mischer 1a, 1b können z.B. horizontale Durchlaufrischer mit rotierender Mischwelle oder Drehrohrmischer sein.

Weiterhin weist die Anlage drei Streuvorrichtungen 2a, 2b, 2c auf, die über einem Formband 3 in dessen Förderrichtung hintereinander angeordnet sind. Dabei ist der Ausgang des ersten Mischers 1a über Förderbänder mit der ersten und der dritten Streuvorrichtung 2a, 2c und der Ausgang des zweiten Mischers 1b über ein Förderband mit der zweiten Streuvorrichtung 2b verbunden. Hinter der ersten Streuvorrichtung 2a und vor der zweiten Streuvorrichtung 2b befindet sich eine Sprühvorrichtung 4a mit auf das Formband 3 gerichteten Düsen.

Eine weitere Sprühvorrichtung 4b befindet sich zwischen der zweiten und der dritten Streuvorrichtung 2b, 2c und eine dritte Sprühvorrichtung 4c hinter der dritten Streuvorrichtung 2c.

Hinter der dritten Sprühvorrichtung 4c ist eine Vorpresse 5, z.B. eine Rollenpresse, angeordnet. Dabei ist das Formband 3 über die unteren Walzen und ein Siebband 6 über die oberen Walzen der vorpresse 5 geführt. Das Formband 3 und das Siebband 6 sind beide auch durch eine hinter der Vorpresse 5 angeordnete Hauptpresse 7, ebenfalls eine Rollenpresse, geführt. Die Hauptpresse 7 weist zusätzliche, innerhalb des Formbandes 3 und innerhalb des Siebbandes 6 geführte Stahlbänder 8 auf.

Das Siebband 6 erstreckt sich über einen hinter der Hauptpresse 7 auf Höhe der oberen Walzen angeordneten, mit einem Gebläse 9 verbundenen Vakuumkasten 10 und ist hinter diesem zurückgeführt. Das Formband 3 ragt unter den Vakuumkasten 10 und ist in dessen ersten Viertel zurückgeführt. Es ist als geschlossenes Plastikband ausgebildet.

Im letzten Viertel des Vakuumkastens 10 beginnt ein weiteres unteres Band 11, so daß unterhalb des Vakuumkastens 10 zwischen Formband 3 und unterem Band 11 eine Strecke frei bleibt. Auf dieser Strecke ist eine untere Sprühvorrichtung 12 mit Düsen zum Besprühen der Unterseite der Schicht angeordnet.

Eine obere Sprühvorrichtung 13 mit Düsen befindet sich anschließend an die Rückführung des Siebbandes 6 oberhalb des unteren Bandes 11.

Das untere Band 11 ist durch eine sich an die obere Nachbefeuchtungsvorrichtung 13 anschließende Nachpresse 14, eine Rollenpresse, mit einem oberen Band und (nicht dargestellt) durch weitere Vorrichtungen z.B. zum Trocknen der Platten geführt.

Figur 1 zeigt auch eine Papieraufbereitungsvorrichtung 15, die neben Vorratsvorrichtungen für Additive, Papier und Wasser einen Mischer aufweist, zu dem Leitungen von den Vorratsvorrichtungen über Dosiervorrichtungen führen.

In der Leitung von der Vorratsvorrichtung für Papier zum Mischer ist zwischen der Vorratsvorrichtung und der Dosiervorrichtung ein Vorzerkleinerer angeordnet. Der Ausgang des Mischers ist ggfs. über eine Dosiervorrichtung und einer Mahlvorrichtung mit dem Vorratsbehälter für Fasern verbunden. Beim Einsatz der Papieraufbereitungsvorrichtung 15 sind die Vorratsvorrichtung für Wasser und der Trockenmischer nicht mehr notwendig.

Im Betrieb wird eine Mischung aus Gips, Fasern und der ersten Teilmenge des Wassers durch die Streuvorrichtungen 1a, 1b, 1c in drei Lagen auf das kontinuierlich bewegte Formband 3 gestreut. Jede Lage wird direkt nach dem Streuen durch die Sprühvorrichtungen 4a, 4b, 4c mit einem Teil der zweiten Teilmenge des Wassers befeuchtet.

Der Mischer 1a beschickt die erste und die dritte Streuvorrichtung 1a und 1c, die die untere und die ober Lage, d.h. die äusseren Lagen, der gestreuten Schicht bilden. Zusätzlich können in den zweiten Mischer 1b, der die zweite Streuvorrichtung 1b beschickt, Füllstoffe eingebracht werden. Dadurch kann für die mittlere Lage der gestreuten Schicht eine andere Zusammensetzung gewählt werden.

Die gestreute und befeuchtete Schicht wird zunächst in der Vorpresse 5 und anschließend in der Hauptpresse 7 auf Plattendicke verdichtet. Die entstandene Platte wird anschließend hintereinander von unten und von oben mit dem Rest der zweiten Teilmenge des Wassers nachbefeuchtet. Während des Nachbefeuchtens von unten wird die Platte vom Vakuumkasten 10 gehalten. Die nachbefeuchtete Platte wird in der Nachpresse 14 nachverdichtet.

Beim Einsatz der Papieraufbereitungsvorrichtung 15 wird das Papier vorzerkleinert und mit der ersten Teilmenge des Wassers, d.h. bis zu 200 % der Trockenmasse des Papiers und ggfs. Additiven gemischt. Das vorbefeuchtete Papier wird nach einer gewissen Lagerzeit in der Mahlvorrichtung zu Fasern vermahlen und in die Vorratsvorrichtung für Fasern gefördert.

In den beiden Mischern 1a, 1b werden die angefeuchteten Fasern mit Gips gemischt und die Mischung anschließend den Streuvorrichtungen 2a, 2b, 2c zugeführt.

### Beispiel 1

Eine erfindungsgemäße Anlage unterscheidet sich in folgenden Merkmalen von einer Anlage des Standes der Technik. Sie weist ein zusätzliches unteres Siebband 16 auf. Das untere Siebband 16 befindet sich unterhalb der direkt hintereinander angeordneten Streuvorrichtungen 2a, 2b, 2c und in der Vorpresse 5 auf dem Formband 3, das hinter der Vorpresse 5 zurückgeführt ist. Das Formband 3 kann dabei durch einen Gleittisch ersetzt werden. Das untere Siebband 16 erstreckt sich bis durch die Hauptpresse 7, in der es sich auf dem unteren Stahlband 8 befindet.

Vorpresse 5 und Hauptpresse 7 sind mit Abstand zueinander angeordnet.

Hinter der vorpresse 5 und vor der Hauptpresse 7 ist zunächst unterhalb des unteren Siebbandes 16 eine mit einer Dosiervorrichtung 17 versehene untere Sprühvorrichtung 18 angeordnet. Oberhalb des oberen, durch Vorpresse 5 und Hauptpresse 8 verlaufenden Siebbandes 6 befindet sich gegenüber der unteren Sprühvorrichtung 18 ein mit einem Geblase 19 verbundener Vakuumkasten 20. Dahinter, ebenfalls vor der Hauptpresse 7, ist oberhalb des oberen Siebbandes 6 eine ebenfalls mit einer Dosiervorrichtung 21 versehene, obere Sprühvorrichtung 22 angeordnet. Unterhalb des unteren Siebbandes 16 befindet sich gegenüber der oberen Sprühvorrichtung 22 ein weiterer mit einem Gebläse 23 versehener Vakuumkasten 24.

Im Gegensatz zu einer Anlage nach dem Stand der Technik weist die erfindungsgemäße Anlage keine Sprühvorrichtungen 4a, 4b, 4c zwischen den Streuvorrichtungen 2a, 2b, 2c und keine Nachpresse 14 auf.

Im Betrieb werden bei einer Anlage mit einer Produktionsbreite von 2.500 mm und einer Bandgeschwindigkeit von 15 m/min in den Trockenmischer folgende Mengen dosiert:

| | |
|---|---|
| Gips-Halbhydrat (Stuckgips; 5,9 % H2O) | 20.500 kg/h |
| Gips-Dihydrat (gemahlen) | 100 kg/h |
| Papierfasern (trocken) | 4.200 kg/h |

Je 50 % der Trockenmasse von 24.800 kg/h wird in die Mischer 1a und 1b gefördert. Zusätzlich wird in den ersten Mischer 1a 2.580 1/h Wasser, d.h. 20,8 % der Trockenmasse, und in den zweiten Mischer 2a 2.880 l/h Wasser, d.h. 23,2 % der Trockenmasse, mit an den Gips angepaßten Anteilen von Verzögerern und Beschleunigern eingeleitet.

Die Mischung wird in drei Lagen auf das Formband 3 gestreut. Die gestreute Schicht hat eine Höhe von etwa 50 mm und wird in der Vorpresse 5 auf eine Höhe von 12 mm, d.h. auf etwa 120 % der Plattendicke, vorverdichtet. Sie federt auf etwa 16 mm zurück. Mit den Sprühvorrichtungen 18, 22 werden zunächst von unten und anschließend von oben je 2.280 l/h Wasser, d.h. insgesamt 18 % der Trockenmasse, auf die Schicht gesprüht. Beim Besprühen wird die zugeführte Wassermenge durch Differenzmessung der zugeführten und ablaufenden Wassermenge geregelt. Insgesamt wird damit eine Wassermenge von etwa 40 % der Trockenmasse, d.h. in etwa das 3-Fache der stöchiometrischen Wassermenge, zugeführt.

Während des Besprühens wird durch die gegenüber der Sprühvorrichtungen 18, 22 angeordneten Vakuumkasten 20, 23 Luft aus der Schicht und aus den Siebbändern 16, 6 gesaugt.

In der Hauptpresse 7 wird die Schicht auf eine Plattendicke von 10,3 mm verdichtet. Nach dem Abbinden enthält die Rohplatte noch 14,2 % Restfeuchte. Nach dem Trocknen erhält man eine Platte mit einer Dichte von 1.150 kg/m3 und einer Biegefestigkeit von 8,0 N/mm.

### Beispiel 2

Bei einer Anlage des Beispiels 2 ist das obere Siebband 6 nur durch die Hauptpresse 7 geführt. Ein zweites oberes Siebband 25 erstreckt sich durch die Vorpresse 5, entlang des der unteren Sprühvorrichtung 18 gegenüber angeordneten Vakuumkastens 21 und entlang eines weiteren mit einem Gebläse 26 verbundenen Ubergabevakuumkastens 27. Hinter dem Ubergabevakuumkasten 27 ist das obere Siebband 25 zurückgeführt. Zwischen der Rückführung des oberen Siebbandes 25 und der Hauptpresse 7 ist die obere Sprühvorrichtung 22 angeordnet.

Das untere Siebband 16 erstreckt sich durch die Vorpresse 5, entlang der unteren Sprühvorrichtung 18 und über eine oder mehrere mit einem Gebläse verbundene Ablösedüsen 29.

Die Ablösedüsen 29 sind am Ende des Vakuumkastens 21 angeordnet. Das untere Siebband 16 ragt bis zum in Förderrichtung vorderen Rand des Ubergabevakuumkastens 27 und ist dort zurückgeführt.

Ein weiteres glattes, unteres Band 30 beginnt am hinteren Rand des Ubergabevakuumkastens 27, erstreckt sich unterhalb der oberen Sprühvorrichtung 22 und ist durch die Hauptpresse 7 geführt. Gegenüber der oberen Sprühvorrichtung 22 ist dementsprechend kein Vakuumkasten angeordnet.

Im Betrieb wird die in der Vorpresse 5 vorverdichtete Schicht zunächst durch die Sprühvorrichtung 18 auf der Unterseite befeuchtet. Anschließend wird die Schicht durch Aufblasaen von Luft durch die Ablösedüsen 29 vom unteren Siebband 16 gelöst und mit Hilfe des Übergabevakuumkastens 29 auf das glatte, untere Band 30 übergeben. Dort wird die Schicht durch Sprühvorrichtung 22 auf der Oberseite befeuchtet und in der Hauptpresse 7 auf Plattendicke verdichtet. Dabei wird durch das glatte, untere Band 30 die Unterseite der Platte geglättet.

### Beispiel 3

Eine Anlage des Beispiels 3 unterscheidet sich von der des Beispiels 2 darin, daß das untere Siebband 16, wie im Beispiel 1, bis durch die Hauptpresse 7 durchgeführt ist. Dementsprechend ist gegenüber der direkt vor der Hauptpresse 7 angeordneten, oberen Sprühvorrichtung 22 ein Vakuumkasten 24 mit Gebläse 23 angeordnet.

Die Anlage des Beispiels 3 unterscheidet sich von der des Beispiels 2 auch in der unteren Befeuchtungsvorrichtung. Die untere Befeuchtungsvorrichtung weist eine mit einer Dosiervorrichtung 31 versehene Wanne 32 auf. Oberhalb des in Förderrichtung vorderen und des hinteren Randes der Wanne 32 sind jeweils äußere Führungswalzen 33 angeordnet. Zwischen den äußeren Führungswalzen 33 erstreckt sich ein in Förderrichtung zweigeteilter Kasten 34 mit Luftöffnungen an seiner Unterseite, an dessen vorderer Hälfte ein Sauggebläse 35 und an dessen hinterer Hälfte ein Druckgebläse 36 angeschlossen ist. Die in die Wanne 32 ragende Unterseite des Kastens 34 ist als eine in Förderrichtung konkav gekrümmte Gleitfläche ausgebildet. Die Krümmung entspricht näherungsweise einem Radius von 5 bis 15 m. Wichtig ist dabei, daß die äußeren Führungswalzen 33 und der Kasten 34 so angeordnet sind, daß die Siebbänder 16, 25 in einem kleinen Winkel nach unten und wieder zurückgeführt werden.

Das obere Siebband 25 ist hinter der Wanne 32 zurückgeführt. Das untere Siebband 16 ist an dieser Stelle über eine weitere Walze 37 geführt.

Im Betrieb wird die in der Vorpresse 5 vorverdichtete Schicht so durch die Wanne 32 geführt, daß nur die Unterseite der Schicht benetzt wird. Von der Oberseite wird dabei in einer ersten Zone zunächst Luft aus der Schicht und den Siebbändern 16, 25 gesaugt und anschließend in einer zweiten Zone ein Uberdruck an die Oberseite der Schicht gelegt. Der Druck ist jeweils regelbar.

In die Wanne 32 wird eine genau dosierte Wassermenge geleitet, die von der Schicht aufgenommen wird. Anschließend wird die Oberseite der Schicht durch die Spruhvorrichtungen 22 befeuchtet und schließlich die Schicht in der Hauptpresse 7 auf Plattendicke verdichtet.

### Beispiel 4

Bei der Anlage des Beispiels 4 sind das obere Siebband 6 und das untere Siebband 16 durch die vorpresse 5, in der die obere Sprühvorrichtung 22 angeordnet ist, die untere Befeuchtungsvorrichtung und die Hauptpresse 7 geführt. Dabei sind obere und untere Druckwalzen 38 der Vorpresse 5 mit Abstand zueinander angeordnet. Zwischen den oberen Druckwalzen 38 befinden sich Düsen 39 der oberen Sprühvorrichtung 22.

Die untere Befeuchtungsvorrichtung weist die im Beispiel 3 beschriebene, mit einer Dosiervorrichtung 31 versehene Wanne 32 auf. Zwischen den oberhalb der Ränder der Wanne 32 angeordneten äußeren Führungswalzen 33 sind abwechselnd Saug-/Druckkästen 40 und weitere Führungswalzen 41 hintereinander angeordnet. Die, in diesem Beispiel vier, Kästen 40 sind über Leitungen 42 mit dem Sauggebläse 35 und dem Druckgebläse 36 verbunden. In den Leitungen 42 befinden sich Ventile 43, so daß die Gebläse 35, 36 wahlweise auf die Kästen 40 geschaltet werden können und der jeweilige Luftdruck einstellbar ist.

Die Führungswalzen 41 bilden eine, wie im Beispiel 3, in Förderrichtung konkav gekrümmte Gleitfläche, entlang der das obere und das untere Siebband 25, 16 durch die Wanne 32 geführt sind. Die Eintauchtiefe des unteren Siebbandes 16 entspricht größenordnungsmäßig der Schichtdicke.

Die Ausdehnung der Wanne 32 in Förderrichtung entspricht etwa der der Hauptpresse 7, z.B. 3 bis 5 m. Sie ist auf beiden Seiten um etwa 25 cm breiter als die Schicht. Ihre Tiefe betragt etwa das 10-Fache der Plattendicke.

Unterhalb des unteren Siebbandes 16 sind an der Wanne 32 sich in Förderrichtung erstreckende Leitvorrichtungen 44, 45 mit senkrechten und waagerechten Leitflächen angeordnet.

Das untere Siebband 16 ist breiter als das obere Siebband 6 (bzw. obere Siebband 25, Beispiel 3). Seine seitlichen Ränder sind mit elastischem Kunststoff 46 abgedichtet. Die Abdeckung ragt auf beiden Seiten um 5 cm in den Bereich der vorverdichteten Schicht hinein. Außerdem ist das untere Siebband 16 in der Wanne 32 an seinen Rändern über Rollen 47 geführt. Die Rollen 47 sind so angeordnet, daß die Ränder des unteren Siebbandes 16 hochgebogen sind.

Die Wanne 32 ist an ihrem vorderen Ende mit einen Einlauf 48 versehen. Der Einlauf 48 ist in der Art eines Diffusors mit einem sich über die gesamte Breite der Wanne erstreckenden Uberlauf ausgebildet (nicht dargestellt). Die Dosierpumpe 31 ist über einen Durchflußmesser 49 an den Einlauf 48 angeschlossen.

Im Betrieb wird die gestreute Schicht in der Vorpresse 7 abwechselnd durch die Druckwalzen 38 verdichtet und im Bereich zwischen den Druckwalzen 38 besprüht. Dabei führt die Rückfederung der Schicht bei Entlastung zwischen den Druckwalzen 38 zu einem verstärkten Ansaugen des Wassers in die Schicht.

Anschließend wird die vorverdichtete zwischen den Siebbandern 16, 25 angeordnete Schicht so durch ein Wasserbad, und zwar durch die dosiert mit Wasser beschickte Wanne 32 geführt, daß nur die Unterseite der Schicht benetzt wird. Dies wird durch die mit Kunststoff 46 abgedichteten, hochgezogenen Rander des unteren Siebbandes 16 sichergestellt. Die Schicht wird in kleinem Winkel, z.B. 1 bis 10°, in das Wasserbad und wieder zurückgeführt. Sie nimmt durch den beschriebenen selbstregulierenden Mechanismus genau die zudosierte Wassermenge auf.

In diesem Beispiel wird die Schicht durch die Fuhrungswalzen 28, 41 abwechselnd belastet und entlastet.

Das Rückfedern der Schicht zwischen den Führungswalzen 28, 41 verstärkt, wie bei der oberen Sprühvorrichtung 22 dieses Beispiels, das Befeuchten der Schicht durch Ansaugen des Wassers. Dieses Rückfedern der Schicht während des Befeuchtens kann auch erzielt werden, indem die Schicht im Wasserbad entlang einer gekrümmten Fläche führt, deren Radius sich stetig vergrößert.

Durch die Saug/-Druckkästen 40 zwischen den Führungswalzen wird zunächst in einer ersten Zone aus der Schicht Luft angesaugt, um die Luft aus der Schicht und vor allem dem unteren Siebband 16 zu entfernen. Bei den hinteren Kästen wird dann in einer zweiten Zone ein gewisser Luftdruck von oben auf die durch das Wasserbad geführte Schicht gegeben. Dieser aufgegebene Luftdruck wirkt der ungleichmäßigen Befeuchtung von Bereichen verschiedener Dichte in der Schicht entgegen. Die Kästen 40 können auch so betrieben werden, daß abwechselnd durch einen Kasten 40 in einer Zone Luft angesaugt und durch den nächsten in der folgenden Zone Luft aufgegeben wird, wobei im ersten Kasten 40, d.h. in der ersten Zone, immer Luft angesaugt wird.

Bei einer Anlage mit einer Produktionsbreite von 2.500 mm und einer Bandgeschwindigkeit von 15 m/min werden jedem der Mischer 1a und 1b folgende Mengen dosiert:

| | |
|---|---|
| Gips-Halbhydrat (Stuckgips; 5,9 % H2O) | 10.500 kg/h |
| Gips-Dihydrat (gemahlen) | 50 kg/h |
| Papierfasern (Trockengewicht) | 2.000 kg/h |
| Wasser (in den Papierfasern enthalten) | 2.800 kg/h |

Die mit Wasser getränkten Papierfasern sind in der Papieraufbereitungsvorrichtung 15 hergestellt. Die 30.700 kg/h der Mischung aus Gips, Fasern und Wasser, wobei die Wassermenge etwa 22 % der Trockenmasse beträgt, wird in dreh Lagen gestreut. Die Streuhöhe beträgt etwa 45 mm. Die Schicht wird in der Vorpresse 5 auf eine Dicke von 11,5 mm, d.h. etwa 112 % der Plattendicke, vorverdichtet. Sie federt auf 15 mm zurück. Beim Vorverdichten wird von oben 2.400 l/h Wasser gesprüht. In der Wanne 32 nimmt die Schicht von unten ebenfalls 2.400 l/h Wasser auf.

Beim Befeuchten wird daher eine Wassermenge von 19 % der Trockenmasse zugeführt. Damit betragt die insgesamt zugeführte Wassermenge etwa 41 % der Trockenmasse und etwa das 3-Fache der stöchiometrischen Wassermenge.

In der Hauptpresse 7 wird die Schicht auf eine Plattendicke von 10,3 mm verdichtet. Nach dem Abbinden enthält die Rohplatte noch 14,2 % Restfeuchte. Nach dem Trocknen erhält man eine Platte mit einer Dichte von 1.170 kg/m3 und einer Biegefestigkeit von 9,2 N/mm.

## Patentansprüche

1. Verfahren zur Herstellung von Gipsfaserplatten nach einem Halbtrockenverfahren, wobei mindestens eine Schicht einer Mischung von Gips, Fasern und Wasser auf ein kontinuierlich bewegtes Band gestreut wird und die gestreute Schicht verdichtet, hintereinander an beiden Seiten befeuchtet und nochmals verdichtet wird, dadurch gekennzeichnet, daß die gestreute Schicht auf 110 bis 180 %, vorzugweise 110 bis 150 % der Plattendicke vorverdichtet, während des Vorverdichtens oder direkt anschließend befeuchtet und schließlich auf Plattendicke verdichtet wird.

2. Verfahren nach Anspruch 1, dadurch gekennzeichnet daß eine Mischung mit einer Wassermenge von 15 bis 27 %, vorzugsweise mit 18 bis 24 %, der Trockenmasse gestreut und bei der Befeuchtung eine Wassermenge von 10 bis 30 %, vorzugsweise 15 bis 25 % der Trockenmasse zugeführt wird, wobei die gesamte Wassermenge 35 bis 45 % der Trockenmasse beträgt.

3. Verfahren nach Anspruch 1 oder 2, dadurch gekennzeichnet, daß während des Vorverdichtens die Oberseite und nach dem Vorverdichten die Unterseite der Schicht befeuchtet wird.

4. Verfahren nach einem der Ansprüche 1 bis 3, wobei das Befeuchten einer oder beider Seiten der Schicht durch Besprühen erfolgt, dadurch gekennzeichnet, daß die zugeführte Wassermenge durch Differenzmessung der zugeführten und ablaufenden Wassermenge geregelt wird.

5. Verfahren nach einem der Ansprüche 1 bis 3, dadurch gekennzeichnet, daß die Schicht durch ein Wasserbad geführt wird, wobei die Schicht in kleinem Winkel in das Wasserbad und wieder züruckgeführt und nur die Unterseite der Schicht benetzt wird und dem Wasserbad dosiert die Wassermenge zur Befeuchtung der Unterseite zugeführt wird.

6. Verfahren nach Anspruch 5, dadurch gekennzeichnet, daß an der Oberseite der Schicht in mindestens einer Zone Unterdruck oder Überdruck angelegt wird.

7. Anlage zur Durchführung eines Verfahrens nach Anspruch 1, mit einer Mischvorrichtung zur Herstellung einer Mischung von Gips, Fasern und Wasser, mit einer Streuvorrichtung zum Streuen der Mischung in einer oder mehreren Lagen auf ein Formband, mit einer Vorpresse, durch die das Formband geführt ist, mit einer oberen und einer unteren Befeuchtungsvorrichtung, wobei die untere Befeuchtungsvorrichtung in Förderrichtung direkt hinter der Vorpresse angeordnet ist, mit einem oberen Siebband, das durch die Vorpresse und die untere Befeuchtungsvorrichtung geführt ist, und mit einer hinter den Befeuchtungsvorrichtungen angeordneten Hauptpresse, dadurch gekennzeichnet, daß über dem Formband (3) ein unteres Siebband (16) angeordnet ist, das Formband (3) hinter der Vorpresse (5) zurückgeführt ist und sich das untere Siebband (16) bis mindestens über die untere Befeuchtungsvorrichtung (18, 32) erstreckt.

8. Anlage nach Anspruch 7, dadurch gekennzeichnet, daß die Vorpresse (5) mit Abstand zueinander angeordnete, obere und untere Druckwalzen (38) und die obere Befeuchtungsvorrichtung eine Sprühvorrichtung (22) aufweist, wobei Düsen (39) der Sprühvorrichtung (22) zwischen den oberen Druckwalzen (38) angeordnet sind.

9. Anlage nach Anspruch 7 oder 8, dadurch gekennzeichnet, daß die untere Befeuchtungsvorrichtung eine Wanne (32) und Führungen zum Führen des oberen und des unteren Siebbandes durch die Wanne (32) aufweist und Ränder des unteren Siebbandes (16) hochgezogen und wasserundurchlässig sind.

10. Anlage nach Anspruch 9, dadurch gekennzeichnet, daß oberhalb der Wanne (32) ein ggfs. mehrteiliger Saug-/Druckkasten (34) angeordnet ist, wobei die Unterseite des Saug/Druckkastens (34) eine in Förderrichtung konkav gekrümmte Gleitfläche bildet.

11. Anlage nach Anspruch 9, dadurch gekennzeichnet, daß oberhalb der Wanne (32) abwechselnd Saug-/Druckkasten (40) und Führungswalzen (41) hintereinander angeordnet sind, wobei die Führungswalzen (41) eine in Förderrichtung konkav gekrümmte Gleitfläche bilden.

12. Anlage nach einem der Ansprüche 9 bis 11, dadurch gekennzeichnet, daß die Tiefe der Wanne (32) ein Mehrfaches der Plattendicke ist und die Wanne (32) Leitvorrichtungen (44, 45) aufweist.

## Claims

1. Method for the production of plaster boards according to a semi dry method, at least one layer of a mixture of plaster, fibres and water being scattered on a continuously moving belt and the scattered layer being compressed, moistened on both sides one after the other and compressed again, characterised in that the scattered layer is precompressed to 110 to 180%, preferably 110 to 150% of the board thickness, is moistened during the pre-compression or directly thereafter and finally is compressed to the board thickness.

2. Method according to Claim 1, characterised in that a mixture with a quantity of water of 15 to 27%, preferably with 18 to 24% of the dry mass is scattered and at the time of moistening, a quantity of water of 10 to 30%, preferably 15 to 25% of the dry mass is added, the entire quantity of water amounting to 35 to 45% of the dry mass.

3. Method according to Claim 1 or 2, characterised in that during pre-compression, the upper side and after pre-compression, the lower side of the layer is moistened.

4. Method according to one of Claims 1 to 3, the moistening of one or both sides of the layer taking place by spraying, characterised in that the quantity of water supplied is regulated by measuring the difference of the quantity of water supplied and the quantity of water running off.

5. Method according to one of Claims 1 to 3, characterised in that the layer is guided through a water bath, the layer being guided into the water bath and being returned at a small angle and solely the under side of the layer being wetted and the quantity of water for moistening the under side being supplied to the water bath in a dosed manner.

6. Method according to Claim 5, characterised in that reduced pressure or excess pressure is applied to the upper side of the layer in at least one area.

7. Installation for carrying out a method according to Claim 1, with a mixing device for producing a mixture of plaster, fibres and water, with a scattering device for scattering the mixture in one or more layers on a forming belt, with a preliminary press, through which the forming belt is guided, with an upper and a lower moistening device, the lower moistening device being located in the conveying direction directly behind the preliminary press, with an upper screen belt, which is guided through the preliminary press and the lower moistening device and with a main press located behind the moistening devices, characterised in that located above the forming belt (3) is a lower screen belt (16), the forming belt (3) is guided back behind the preliminary press (5) and the lower screen belt (16) extends as far as at least above the lower moistening device (18, 32).

8. Installation according to Claim 7, characterised in that the preliminary press (5) comprises upper and lower pressure rollers (38) arranged at a distance apart and the upper moistening device comprises a spray device (22), nozzles (39) of the spray device (22) being located between the upper pressure rollers (38).

9. Installation according to Claim 7 or 8, characterised in that the lower moistening device comprises a trough (32) and guides for guiding the upper and the lower screen belt through the trough (32) and edges of the lower screen belt (16) are raised up and impermeable to water.

10. Installation according to Claim 9, characterised in that located above the trough (32) is a suction/pressure box (34), possibly in several parts, the under side of the suction/pressure box (34) forming a sliding surface curved in a concave manner in the conveying direction.

11. Installation according to Claim 9, characterised in that above the trough (32), suction/pressure boxes (40) and guide rollers (41) are arranged alternately one behind the other, the guide rollers (41) forming a sliding surface curved in a concave manner in the conveying direction.

12. Installation according to one of Claims 9 to 11, characterised in that the depth of the trough (32) is a multiple of the board thickness and the trough (32) comprises guide devices (44, 45).

## Revendications

1. Procédé de fabrication de plaques de staff par un procédé mixte, une couche au moins d'un mélange de plâtre, de fibres et d'eau, étant épandue sur une courroie mobile en continu, la couche épandue étant compactée, humidifiée successivement sur ses deux faces, et postcompactée, caractérisé en ce que la couche épandue est précompactée à 110 - 180 %, 110 - 150 % de préférence, de l'épaisseur de plaque, est humidifiée pendant le précompactage ou directement après, et est enfin compactée à l'épaisseur de plaque.

2. Procédé suivant la revendication 1, caractérisé en ce qu'un mélange est épandu avec une quantité d'eau de 15 à 27 %, de 18 à 24 % de préférence, de la masse sèche, et en ce qu'une quantité d'eau de 10 à 30 %, de 15 à 25 % de préférence, de la masse sèche, est injectée lors de l'humidification, la quantité totale d'eau s'élevant à 35 - 45 % de la masse sèche.

3. Procédé suivant l'une des revendications 1 ou 2, caractérisé en ce que la face supérieure de la couche est humidifiée pendant le précompactage, et la face inférieure après le précompactage.

4. Procédé suivant l'une quelconque des revendications 1 à 3, l'humidification de l'une ou des deux faces de la couche étant assurée par aspersion, caractérisé en ce que la quantité d'eau d'alimentation est réglée par une mesure différentielle de la quantité d'eau amenée et écoulée.

5. Procédé suivant l'une quelconque des revendications 1 à 3, caractérisé en ce que la couche est guidée au travers d'un bain d'eau, la couche étant amenée et ramenée du bain d'eau sous un angle réduit, seule sa face inférieure étant mouillée, et le bain d'eau étant alimenté en une quantité d'eau dosée pour l'humidification de la face inférieure.

6. Procédé suivant la revendication 5, caractérisé en ce qu'une dépression ou surpression est appliquée sur la face supérieure de la couche, dans une zone au moins.

7. Installation pour la réalisation d'un procédé suivant la revendication 1, avec un dispositif de mélange pour la préparation d'un mélange de plâtre, de fibres et d'eau, avec un dispositif d'épandage pour épandre le mélange en une ou plusieurs couches sur une courroie de moulage, avec une presse préliminaire, au travers de laquelle est guidée la courroie de moulage, avec un dispositif d'humidification supérieur et inférieur, le dispositif d'humidification inférieur étant disposé directement en aval de la presse préliminaire dans le sens de transport, avec un tamis supérieur, guidé au travers de la presse préliminaire et du dispositif d'humidification inférieur, et avec une presse principale, montée en aval des dispositifs d'humidification, caractérisée en ce qu'un tamis inférieur (16) est disposé sur la courroie de moulage (3), en ce que la courroie de moulage (3) est ramenée en aval de la presse préliminaire (5), et en ce que le tamis inférieur (16) s'étend au moins jusqu'au-dessus du dispositif d'humidification inférieur (18, 32).

8. Installation suivant la revendication 7, caractérisée en ce que la presse préliminaire (5) présente des cylindres de pression supérieurs et inférieurs (38), disposés à distance les uns des autres, et en ce que le dispositif d'humidification supérieur présente un dispositif de pulvérisation (22), les buses (39) du dispositif (22) étant disposées entre les cylindres de pression supérieurs (38).

9. Installation suivant l'une des revendications 7 ou 8, caractérisée en ce que le dispositif d'humidification inférieur présente une cuve (32) et des glissières pour le guidage du tamis supérieur et inférieur au travers de la cuve (32), et en ce que les bords du tamis inférieur (16) sont relevés et imperméables à l'eau.

10. Installation suivant la revendication 9, caractérisée en ce qu'un caisson aspirant/soufflant (34), en plusieurs parties éventuellement, est disposé au-dessus de la cuve (32), la face inférieure du caisson aspirant/soufflant (34) formant une surface de glissement concave dans le sens de transport.

11. Installation suivant la revendication 9, caractérisée en ce que des caissons aspirants/soufflants (40) et des cylindres de guidage (41) sont disposés alternativement les uns derrière les autres au-dessus de la cuve (32), les cylindres de guidage (41) formant une surface de glissement concave dans le sens de transport.

12. Installation suivant l'une quelconque des revendications 9 à 11, caractérisée en ce que la profondeur de la cuve (32) est un multiple de l'épaisseur de plaque, et en ce que la cuve (32) présente des dispositifs conducteurs (44, 45).
